# EUROPÄISCHE PATENTSCHRIFT

(11) **EP 1 270 811 B1**
(45) Veröffentlichungstag und Bekanntmachung des Hinweises auf die Patenterteilung: **17.12.2003**
(21) Anmeldenummer: 02006502.5
(22) Anmeldetag: 26.01.1999
(51) Int. Cl.: D21H 23/72, D21H 23/56

(54) **Verfahren zum Imprägnieren von Dekorpapieren**
Method for impregnating decorative papers
Procédé pour l'impregnation de papiers decoratifs

(43) Veröffentlichungstag der Anmeldung: 02.01.2003
(62) Teilanmeldung aus: 99973654.9
(73) Patentinhaber: Kronospan Technical Co. Ltd., 2404 Engomi, Nicosia (CY)
(72) Erfinder: Dieter, Döhring, D-01561 Lampertswalde (DE)
(74) Vertreter: Gille Hrabal Struck Neidlein Prop Roos

(56) Entgegenhaltungen:
- EP-A- 0 186 257
- EP-A- 0 732 449
- DE-A- 2 110 605
- US-A- 3 135 643
- US-A- 4 322 468
- DATABASE WPI Section Ch, Week 198138 Derwent Publications Ltd., London, GB; Class A21, AN 1981-68656D XP002102423 & JP 56 095928 A (MATSUSHITA ELECTRIC WORKS LTD), 3. August 1981 (1981-08-03)
- DATABASE WPI Section Ch, Week 199214 Derwent Publications Ltd., London, GB; Class L02, AN 1992-111433 XP002102424 & JP 04 057679 A (YASUDA H), 25. Februar 1992 (1992-02-25)

## Beschreibung

Die Erfindung betrifft ein Verfahren zum Imprägnieren von zum Herstellen hochabriebfester Laminat-Fußbodenmaterialien verwendeten Dekorpapieren, bei dem das Dekorpapier zunächst mit einem Aminoharz angefeuchtet und dadurch imprägniert sowie dabei der Harzgehalt geregelt wird. Die Erfindung betrifft ferner ein verfahrensgemäß hergestelltes Dekorpapier.

Es ist aus der EP 0 732 449 B1 bekannt (Patent von Graudenz u.a.), für Laminat-Fußbodenmaterialien hochabriebfeste Dekorpapierimprägnate herzustellen. Bei diesem bekannten Verfahren wird nach dem eigentlichen Imprägnieren auf das Dekorpapier eine Masse aufgebracht, bei der partikelförmiges Korund durch spezielle viskositätserhöhende Substanzen relativ stabil in einer die Masse bildenden Dispersion gehalten wird.

Dabei wird die Masse mittels Aufstreichwalzen noch in der Naßphase direkt nach dem Imprägnieren oder aber in einer Zwischentrocknungsstufe aufgetragen.

Bei dieser bekannten Technologie der Verwendung von Aufstreichwalzen befindet sich die Korund-haltige Masse in Vorratswannen, in denen sich Totzonen mit geringer Massenbewegung bilden. Daher setzen sich die Korund-Partikel schnell ab, was Inhomogenität im Korundauftrag auf dem Dekorpapier und damit erhebliche Schwankungen in den Abriebwerten so hergestellter Laminat-Fußbodenmaterialien zur Folge hat.

Aus diesem Grund werden bisher viskositätserhöhende Substanzen, in der Regel Cellulosederivate, der die Korundmischung enthaltenden Masse zugesetzt. Außerdern soll der Korund relativ feinkörnig sein, da sich leichtere bzw. feinere Korund-Partikel weniger schnell absetzen. So liegt die Korngröße gemäß der EP 0 732 449 A1 bei 300 bis 900 mesh. Diese beträgt somit 15 bis 48 µm. Der Einsatz von Cellulosederivaten führt jedoch zu einer optischen Vergrauung der Oberfläche der hergestellten Laminat-Fußbodenmaterialien.

Je feinkörniger der Korund ist, desto mehr muß anteilmäßig auf das Dekorpapier aufgetragen werden, um ausreichende Abriebwerte zu erzielen. Auch dadurch wird eine Vergrauung der Oberfläche der hergestellten Materialien herbeigeführt.

Aus der Druckschrift DE-OS 21 20 605 ist ein Verfahren zur Beschichtung von Presskörpern bekannt, gemäß dem ein Dekorpapier durch Besprühen imprägniert wird. Anschließend werden stark zerkleinerte, abriebfeste Partikel auf das imprägnierte Papier gestreut. Dieses Verfahren hat sich in der Praxis nicht durchsetzen können.

Gemäß der Druckschrift EP 0 186 257 A2 wird eine Suspension auf ein Papier aufgetragen, die sehr kleine abriebfeste Partikel sowie Cellulose enthält, um eine ultradünne abriebfeste Schicht auftragen zu können.

Der Erfindung liegt die Aufgabe zugrunde, die zuvor geschilderten Nachteile der bekannten Herstellung hochabriebfester Laminat-Fußbodenmaterialien zu vermeiden und hochabriebfeste dekorative Laminat-Fußbodenmaterialien herstellen zu können, wobei das die Oberflächenstruktur zeigende Dekorpapier gleichmäßig mit partikelförmigem Korund oder Aluminiumoxid beschichtet ist, ohne daß die Oberfläche der so hergestellten Fußbodenmaterialien eine Vergrauung aufweist.

Diese Aufgabe wird gemäß der vorliegenden Erfindung mit einem Verfahren gelöst, welches die Merkmale des unabhängigen Patentanspruches 1 aufweist sowie durch ein Papier mit den Merkmalen des Nebenanspruchs.

Vorteilhafte Ausgestaltungen und Weiterbildungen der Erfindung sind Gegenstand der abhängigen Unteransprüche.

Einer der wesentlichen Unterschiede des erfindungsgemäßen Verfahrens besteht darin, daß die zum Imprägnieren des Dekorpapiers und zum Aufbringen der Abriebkörper wie Korund-Partikel oder Aluminiumoxid-Partikel verwendete Masse oder Dispersion aufgedüst bzw. im Düsenprinzip aufgetragen wird.

Das Düsenprinzip hat gegenüber dem Walzenauftrag den Vorteil, daß die die Abriebkörper wie Korund-Partikel enthaltende Dispersion vor dem Auftrag ständig und vollständig umgewälzt und damit mehr oder weniger gleichförmig bewegt wird. Somit sind zu Ungleichförmigkeiten führende Absetzerscheinungen nicht festzustellen. Deshalb kann auch auf die Beimischung von viskositätserhöhenden Stoffen oder Substanzen verzichtet werden.

Vielmehr können sogar Fließhilfsstoffe eingesetzt werden, die eine bessere Verteilung des Abriebmaterials wie Korund bewirken, was in der zum Komprimieren des Materials verwendeten Presse vorteilhaft ist.

Ein weiterer Vorteil besteht darin, daß nicht auf eine besondere Feinkörnigkeit des Korunds oder Aluminiumoxids geachtet werden muß, sondern daß Korund oder anderes partikelförmiges Abriebmaterial mit deutlich größerer oder gröberer Korngröße eingesetzt werden kann. Das hat wiederum zur Folge, daß relativ geringe Mengen Korund oder sonstiges partikelförmiges Abriebmaterial benötigt wird, um höhere Abriebwerte zu erreichen.

Die Folge dieser Maßnahmen und Vorteile ist, daß besonders transparente und brilliante Oberflächen von Laminat-Fußbodenmaterialien erfindungsgemäß erzielt werden können.

Ein weiterer Vorteil der Erfindung liegt darin, daß man nicht, wie beim bekannten Auftragen der zum Imprägnieren verwendeten Masse oder Dispersion mittels Aufstreichwalzen mit verhältnismäßig langsamen Imprägniergeschwindigkeiten von beispielsweise 18 bis 25 m/min fahren muß, um einen einigermaßen gleichbleibenden Auftrag zu gewährleisten, sondern daß man mit dem erfindungsgemäßen Verfahren, bei welchem die Masse bzw. Dispersion mittels Düsen aufgetragen wird, Imprägniergeschwindigkeiten zwischen 40 bis 50 m/min erreichen bzw. realisieren kann.

Die Erfindung wird nachstehend weiterhin anhand von Ausführungsbeispielen näher erläutert.

### Beispiel 1:

In einem Vorratsbehälter mit Rührwerk wird zunächst eine Spezialdispersion vorgemischt. Dazu werden 200 kg Melaminharz (Kauramin Tränkharz 786 der Firma BASF), 10 kg Wasser, 1,5 kg eines Netzmittels, 0,4 kg eines Trennmittels und 1,5 kg Härter (H 527 der Firma BASF) verrührt. Anschließend erfolgt die Zugabe von 80 kg Korund mit einer mittleren Korngröße von 135 µm. Nach 10 min Rühren werden 25 kg 6-Caprolactam und 0,9 kg eines marktüblichen Silanhaftvermittlers zugefügt.

Ein Standardimprägnierkanal der Firma VITS ist nach dem Imprägnierwerk vorgesehen, der mit einem Einschubwerk, bestehend aus einer Breitstreckwalze, einer Umlenkwalze, einem Düsenspalt mit Auffangwanne, einem Dosierwalzenpaar sowie Drahtrakelwalzen, angeordnet ist.

Eine Dekorpapierbahn mit einer Flächenmasse von 70 g/m² wird durch das Imprägnierwerk und die Zusatzkonstruktion geführt. Mit dem Standardimprägnierwerk wird zunächst ein Harzauftrag von 75 g/m² (ermittelt nach dem Trocknen) eingestellt. Ist dieser Wert erreicht, wird die Düse in Betrieb gesetzt und die Spezialdispersion aufgebracht. Über das zweite Dosierwalzenpaar wird eine Endmasse von 155 g/m² eingestellt. Das so behandelte Papier wird durch Trockner mit einer Geschwindigkeit von 45 m/min gefahren. Die Restfeuchte beträgt 6,1 %.

Das Dekorpapier wird anschließend in einer Kurztaktpresse auf eine HDF-Trägerplatte gepreßt (Preßtemperatur 180° C, Preßzeit 20 s). Man erhält eine brilliante Oberfläche, welche die Anforderungen nach pr-EN 13329 erfüllt und einen Abriebwert von IP 12.000 aufweist.

### Beispiel 2:

Wie Beispiel 1. Anstelle von Korund wird partikelförmiges Siliciumcarbid mit einer mittleren Korngröße von 125 µm verwendet. Es wird ein dunkelfarbiges Dekorpapier eingesetzt.

### Beispiel 3:

Wie Beispiel 1. Anstelle von Korund wird jedoch eine Mischung aus 75 % Aluminiumoxid mit einer mittleren Korngröße von 125 µm und 25 % Siliciumcarbid mit gleicher mittlerer Korngröße eingesetzt.

## Patentansprüche

1. Verfahren zum Imprägnieren von zum Herstellen hochabriebfester Laminat-Fußbodenmaterialien verwendeter Dekorpapiere, bei dem das Dekorpapier zunächst mit einem Aminoharz angefeuchtet und dadurch imprägniert wird, wobei die Menge des Harzes mittels Dosierwalzen geregelt wird,
**dadurch gekennzeichnet, dass**
- auf das angefeuchtete nasse Dekorpapier zusätzlich eine Schicht aus einem Aminoharz in spezieller Dispersion aufgedüst wird, wobei die endgültige Flächenmasse bezogen auf die Trockenmasse des Rohpapiers - 100 % bis 250 % beträgt,
- als abrasive Substanz Siliziumcarbid mit einer durchschnittlichen Korngröße von 60 bis 160 µm oder als abrasive Substanz Aluminiumoxid in Form von Korund oder aus der Schmelze mit einer Korngröße von 60 bis 160 µm in der Dispersion verwendet wird.

2. Verfahren nach Anspruch 1, **dadurch gekennzeichnet, dass** Dispersion aus 100 Teilen eines Aminoharzes, 20 bis 95 Teilen abrasiver Substanz, 0,5 bis 2,5 Teilen eines Silanhaftvermittlers, 5 bis 25 Teilen eines Fließhilfsstoffes, 0,1 bis 0,4 Teilen eines Netzmittels, 0,05 bis 0,4 Teilen eines Trennmittels und eines Aminoharzhärters verwendet wird.

3. Verfahren nach Anspruch 1 oder 2, **dadurch gekennzeichnet, dass** als Aminoharz ein Melaminharz verwendet wird.

4. Verfahren nach einem der Ansprüche 1 bis 3, **dadurch gekennzeichnet, dass** als Fließhilfsstoff Polyglycolether, ε-Caprolactam oder Butandiol verwendet wird.

5. Verfahren noch einem der Ansprüche 1 bis 4, **dadurch gekennzeichnet, dass** ein Gemisch aus Siliziumcarbid und Aluminiumoxid als abrasive Substanz in beliebiger Mischung verwendet wird.

6. Dekorpapier für die Verwendung bei hochabriebfesten Laminat-Fußbodenmaterialien, herstellbar nach einem Verfahren mit den Merkmalen nach einem der Ansprüche 1 bis 4, **dadurch gekennzeichnet, dass** das Dekorpapier als abrasive Substanz Siliziumcarbid mit einer durchschnittlichen Korngröße von 60 bis 160 µm oder als abrasive Substanz Aluminiumoxid in Form von Korund oder aus der Schmelze mit einer Korngröße von 60 bis 160 µm umfasst.

7. Dekorpapier nach Anspruch 6, **dadurch gekennzeichnet, dass** das Dekorpapier als Aminoharz ein Melaminharz aufweist.

8. Laminat-Fußbodenmaterial mit einem Dekorpapier nach einem der Ansprüche 6 oder 7.

## Claims

1. A process for impregnating decorative papers used for the production of highly abrasion-resistant flooring materials, in which the decorative paper is first of all moistened with amino resin and impregnated therewith, the quantity of resin being controlled by means of metering rolls,
**characterised in that**
- a layer of an amino resin in a special dispersion is additionally sprayed onto the moistened, wet decorative paper, the final basis weight, relative to the dry weight of the untreated paper, being 100 to 250%,
- the abrasive substance used in the dispersion is silicon carbide with an average grain size of 60 to 160 µm or the abrasive substance used in the dispersion is aluminium oxide in the form of corundum or produced from a melt with a grain size of 60 to 160 µm.

2. A process according to claim 1, **characterised in that** a dispersion is used which comprises 100 parts of an amino resin, 20 to 95 parts of abrasive substance, 0.5 to 2.5 parts of a silane coupling agent, 5 to 25 parts of a flow auxiliary, 0.1 to 0.4 parts of a wetting agent, 0.05 to 0.4 parts of a release agent and an amino resin curing agent.

3. A process according to claim 1 or 2, **characterised in that** a melamine resin is used as the amino resin.

4. A process according to one of claims 1 to 3,
**characterised in that**, polyglycol ether, ε-caprolactam or butanediol is used as the flow auxiliary.

5. A process according to one of claims 1 to 4, **characterised in that** the abrasive substance used is a mixture of silicon carbide and aluminium oxide in any desired ratio.

6. A decorative paper for use in highly abrasion-resistant laminate flooring materials producible by a process having the features according to one of claims 1 to 4, **characterised in that** the decorative paper comprises silicon carbide with an average grain size of 60 to 160 µm as the abrasive substance or comprises aluminium oxide in the form of corundum or produced from a melt with a grain size of 60 to 160 µm as the abrasive substance.

7. A decorative paper according to claim 6, **characterised in that** the decorative paper comprises a melamine resin as the amino resin.

8. A laminate flooring material with a decorative paper according to one of claims 6 or 7.

## Revendications

1. Procédé pour l'imprégnation de papiers décoratifs utilisés pour la fabrication de matériaux de sol stratifiés à résistance élevée à l'abrasion, dans lequel le papier décoratif est d'abord humecté avec une amino-résine et ainsi imprégné, la quantité de résine étant réglée à l'aide de rouleaux de dosage, **caractérisé en ce que** :
- une couche constituée d'une amino-résine dans une dispersion spéciale est pulvérisée, en plus, sur le papier décoratif humide humecté, le grammage définitif - rapporté à la masse sèche du papier brut - étant de 100% à 250%,
- l'on utilise du carbure de silicium ayant une granulométrie moyenne comprise de 60 à 160 µm ou de l'oxyde d'aluminium sous forme de corindon ou de fusion ayant une granulométrie moyenne comprise de 60 à 160 µm comme substance abrasive dans la dispersion.

2. Procédé selon la revendication 1, **caractérisé en ce que** l'on utilise une dispersion constituée de 100 parties d'une amino-résine, de 20 à 95 parties d'une substance abrasive, de 0,5 à 2,5 parties d'un agent de couplage au silane, de 5 à 25 parties d'un auxiliaire de fluidification, de 0,1 à 0,4 partie d'un agent mouillant, de 0,05 à 0,4 partie d'un agent de démoulage et d'un durcisseur d'amino-résine.

3. Procédé selon la revendication 1 ou 2, **caractérisé en ce que** l'on utilise une résine mélamine comme amino-résine.

4. Procédé selon l'une quelconque des revendications 1 à 3, **caractérisé en ce que** l'on utilise de l'éther polyglycole, du E-caprolactame ou du butanediol comme auxiliaire de fluidification.

5. Procédé selon l'une quelconque des revendications 1 à 4, **caractérisé en ce que** l'on utilise un mélange de carbure de silicium et d'oxyde d'aluminium comme substance abrasive, selon un mélange quelconque.

6. Papier décoratif pour l'utilisation dans des matériaux de sol stratifiés à résistance élevée à l'abrasion, susceptible d'être fabriqué selon un procédé ayant les caractéristiques de l'une quelconque des revendications 1 à 4, **caractérisé en ce que** le papier décoratif comprend comme substance abrasive du carbure de silicium ayant une granulométrie moyenne de 60 à 160 µm ou de l'oxyde d'aluminium sous forme de corindon ou de fusion ayant une granulométrie moyenne de 60 à 160 µm.

7. Papier décoratif selon la revendication 6, **caractérisé en ce que** le papier décoratif comprend une résine mélamine comme amino-résine.

8. Matériau de sol stratifié avec un papier décoratif selon la revendication 6 ou 7.
